# EUROPÄISCHE PATENTSCHRIFT

(11) **EP 2 009 175 B1**
(45) Veröffentlichungstag und Bekanntmachung des Hinweises auf die Patenterteilung: **02.05.2012**
(21) Anmeldenummer: 08010663.6
(22) Anmeldetag: 12.06.2008
(51) Int. Cl.: D06P 5/13, D06L 3/10, C11D 3/00

(54) **Mischung zum Entfärben und/oder Entgrauen von Wäschestücken**
Solution for decolourising and/or bleaching laundry
Mélange destiné à la décoloration et/ou au délavage du linge

(30) Priorität: 29.06.2007 DE 102007030424
(43) Veröffentlichungstag der Anmeldung: 31.12.2008
(73) Patentinhaber: Brauns-Heitmann GmbH & Co. KG, 34414 Warburg (DE)
(72) Erfinder: Gibbels, Uwe, Dr., 34414 Warburg (DE); Nentwig, Rüdiger, 34431 Marsberg (DE)
(74) Vertreter: Maxton Langmaack & Partner

(56) Entgegenhaltungen:
- DE-A1- 2 426 055

## Beschreibung

Die vorliegende Erfindung betrifft eine Mischung zum Entfärben und/oder Entgrauen von Wäschestücken, insbesondere zu Haushaltszwecken.

Entfärber zur Herstellung gattungsgemäßer Mischungen sind aus dem Stand der Technik bekannt. Aus der DE 38 31 098 C2 ist eine Wirkstoffkombination für Mittel zum Entfärben, Abziehen von Fehlfärbungen und Aufhellen von gefärbten Textilien bekannt, welche Thioharnstoffdioxid enthält und zwei jeweils pulverartig rieselfähige, bis zu einem Gebrauch in einem Gebinde getrennt voneinander verpackt und unmittelbar vor Gebrauch zur Bildung einer Flotte gemeinsam in eine wässrige Lösung zu überführende Komponenten aufweist, wobei die eine Komponente das Thioharnstoffdioxid bildet und die andere Komponente aus einer in einem bestimmten Konzentrationsverhältnis zur Konzentration des Thioharnstoffdioxides bestehenden Konzentration einer in wässriger Lösung alkalisch reagierenden Substanz besteht. Die alkalische Substanz ist dabei insbesondere Natriumcarbonat.

EP 0 615 018 A1 offenbart einen Textilentfärber, insbesondere für Haushaltszwecke, der in wässriger Lösung eine alkalische Entfärbeflotte für zu entfärbende Textilien bildet. Der dort offenbarte Textilentfärber zeichnet sich durch ein lagerfähiges Pulvergemisch ebenfalls mit Thioharnstoffdioxid als entfärbende Wirkstoffkomponente, ferner mit Natriumcarbonat oder einem anderen wasserlöslichen Carbonat oder Hydrogencarbonat der Alkalimetalle als Alkaliträger und mit einem Entschäumer zum Austragen von Sauerstoff aus der Entfärbeflotte oder mit einem Schaumverhüter in der Entfärbeflotte aus. Dabei enthält die Entfärbermischung vorzugsweise 3 Gew% bis 25 Gew% Thioharnstoffdioxid. Des Weiteren kann noch Harnstoff zugesetzt werden, durch welchen die Entfärbewirksamkeit der Entfärbermischung überraschend erhöht werden kann. Der Entschäumer oder Schaumverhüter kann ein Silikon, Siloxan oder aber auch ein langkettiger Alkohol, ein hoch polymeres Glykol, ein Fettsäurepolyglykolester oder ein Trialkylmethylamin sein.

Nachteilig an diesen aus dem Stand der Technik bekannten Entfärbermischungen auf der Basis von Thioharnstoffdioxid, auch bekannt unter dem Namen Formamidinsulfinsäure, ist, dass es bei diesen Entfärbermischungen zur Bildung von in aller Regel blaufarbigen Punkten auf dem zu entfärbenden Textil kommen kann. Diese blauen Punkte dürften wohl daher rühren, dass insbesondere bei Zugabe optischer Aufheller diese ungleichmäßig auf dem zu entfärbenden Gewebe verteilt werden, und sich durch Reaktion mit dem reduktiven Bleichmittel in alkalischer Lösung ein blauer Farbstoff bildet. Derartige blaue Sprenkel bilden sich sowohl auf neuen als auch auf gebrauchten Textilien, insbesondere bei solchen auf Basis von Kunststofffasern oder sonstigen Geweben wie Baumwollgeweben, einschließlich Mischgeweben.

Des Weiteren sind aus dem Stand der Technik bekannt Entfärber auf der Basis von Natriumdithionit. So offenbart z. B. die DE 195 03 480 A1 ein Verfahren zum Entfärben von Textilmaterialien und einen hierfür geeigneten Entfärber, wobei dieser Entfärber zusammengesetzt ist bevorzugt aus einem reduktivem Bleichmittel in einer Menge von 20 Gew% bis 50 Gew%, einem Alkalispender in einer Menge von 35 Gew% bis 75 Gew%, einem Streckmittel in einer Menge von 0 Gew% bis 45 Gew% und einem optischen Aufheller in einer Menge von 0 Gew% bis 3 Gew%. Als reduktives Bleichmittel dient dabei Natriumdithionit, der Alkalispender umfasst Natriumhydrogencarbonat und/oder Natriumcarbonat. Des Weiteren sind offenbart Mischungen mit 50 Gew% Natriumdithionit und 50 Gew% Natriumcarbonat, im Übrigen jedoch Mischungen, die neben Natriumcarbonat stets Natriumhydrogencarbonat aufweisen. Dabei können Natriumcarbonat und Natriumhydrogencarbonat in etwa gleichen Mengen vorliegen, es kann jedoch auch Natriumhydrogencarbonat im Überschuss verwendet werden im Verhältnis zum Natriumcarbonat. Nachteilig an der Lehre der DE 195 03 480 A1 ist, dass bei den dort offenbarten Mischungen mit Natriumhydrogencarbonat aufgrund einer Reaktion mit dem Natriumdithionit es in Einzelfällen zu einer Selbsterhitzung der Mischung kommen kann, so dass diese Mischungen nicht marktfähig sind. Im Übrigen weist die dort offenbarte Mischung, welche nicht Natriumhydrogencarbonat enthält, einen relativ hohen pH-Wert auf, diese ist stark alkalisch. Bei sämtlichen Mischungen gemäß der Offenbarung der DE 195 03 480 A1 treten die auch bei Entfärbern auf der Basis von Thioharnstoffdioxid bekannten blauen Sprenkel auf. Aus DE 24 26 055 A1 ist ein Bleichmittel auf Basis von reduzierend wirkenden Schwefelverbindungen und Zinkverbindungen als Zusätzen bekannt.

Es ist daher Aufgabe der vorliegenden Erfindung, eine Mischung zum Entfärben und/oder Entgrauen von Wäschestücken, insbesondere zu Haushaltzwecken, zur Verfügung zu stellen, mit welcher die aus dem Stand der Technik bekannten Entfäbermischungen verbessert werden, und diese insbesondere auch praxisnah anwendbar sind.

Diese Aufgabe wird gelöst durch eine Mischung zum Entfärben und/oder Entgrauen von Wäschestücken umfassend 5 g/l bis 30 g/l mindestens eines dithionithaltigen Bleichmittels und 1 g/l bis 25 g/l mindestens eines disulfithaltigen Mittels. Durch den Einsatz eines disulfithaltigen Mittels wird der pH-Wert der erfindungsgemäßen Mischung im Unterschied zu denjenigen aus dem Stand der Technik bekannten Mischungen bis in den leicht sauren Bereich verschoben. Dabei wird vorteilhafterweise vermieden, dass Schwefeldioxid gebildet wird, welches sich üblicherweise im sauren Bereich aus der Zersetzung des dithionithaltigen Bleichmittels bildet. Darüber hinaus wird vorteilhafterweise die Bildung blauer Sprenkel auf den Wäschestücken vermieden. Schließlich weisen eine Reihe der erfindungsgemäßen Mischungen aus Natriumdithionit, Natriumdisulfit und/oder Natriumcarbonat und/oder Natriumhydrogencarbonat nicht die Gefahr einer Selbsterhitzung auf.

Vorteilhafterweise umfasst die Mischung das dithionithaltige Bleichmittel in einer Menge von 5 g/l bis 20 g/l. Dies bedeutet, dass bei Flottenvolumen von 8 bis 12,5 I, welche marktüblich sind, ein dithionithaltiges Bleichmittel in einer Menge von 40 g bis 250 g eingesetzt wird. Das Bleichmittel ist dabei bevorzugt Natriumdithionit, es können jedoch auch andere dithionithaltige Verbindungen eingesetzt werden, wie beispielsweise Ammoniumverbindungen oder sonstige Alkalimetallverbindungen.

Vorteilhafterweise weist die erfindungsgemäße Mischung das disulfithaltige Mittel in einer Menge von 2 g/l bis 10 g/l auf, entsprechend bei den vorgenannten marktüblichen Flottenmengen in einer Menge von 16 g bis 125 g des disulfithaltigen Mittels. Das disulfithaltige Mittel ist vorzugsweise ausgewählt aus einer Gruppe umfassend Natriumdisulfit, Ammoniumdisulfit und/oder Kaliumdisulfit, wobei besonders bevorzugt Natriumdisulfit ist.

Die erfindungsgemäße Mischung umfasst vorzugsweise weiterhin mindestens ein Alkalimittel. Das Alkalimittel ist dabei vorteilhafterweise gewählt aus einer Gruppe umfassend Natriumcarbonat, Natriumhydrogencarbonat, Ammoniumcarbonat, Ammoniumhydrogencarbonat, Kaliumcarbonat, Kaliumhydrogencarbonat, Trinatriumphosphat, Natriumhydroxid und/oder Natriumsesquicarbonat. Das zugesetzte Alkalimittel bewirkt, dass aufgrund der pH-Wert-Minderung beim Entfärbevorgang der pH-Wert der Flotte auf einen Wert unter 4 absinkt, und so mögliche Korrosionsschäden an einer für die Entfärbung eingesetzten Waschmaschine vermieden werden. Vorteilhafterweise wird dabei das Alkalimittel in einer Konzentration eingesetzt, welche etwa gleich groß ist wie die Konzentration an dem dithionithaltigen Mittel. Aber auch ein Verhältnis der Konzentrationen an Alkalimittel zu dithionithaltigem Mittel in einem Bereich von etwa 2:1 zu 1:2 führt zu guten Entfärbeergebnissen. Die Menge des eingesetzten Alkalimittels liegt bevorzugt in einem Bereich von 2 g/l bis 20 g/l. Vorteilhafterweise wird dabei Natriumhydrogencarbonat und/oder Natriumcarbonat als Alkalimittel eingesetzt. Der pH-Wert einer wässrigen Lösung der erfindungemäßen Mischung liegt dabei vorteilhafterweise vor Entfärbung in einem Bereich von 5 bis 9, weiter bevorzugt in einem Bereich von etwa 6 bis 8,5. Nach dem Entfärben weist die wässrige Lösung der erfindungsgemäßen Mischung einen pH-Wert von größer 4,5, bevorzugt einen pH-Wert in einem Bereich von 5 bis 6 oder 6,5 auf. Durch diesen im sauren Bereich liegenden pH-Wert der wässrigen Lösung der erfindungsgemäßen Mischung nach Entfärbung wird, insbesondere bei Zusatz von Blaupunktsuppressoren, sichergestellt, dass die Bildung blauer Sprenkel auf den zu entfärbenden/zu entgrauenden Wäschestücken vermieden wird.

Die erfindungsgemäße Mischung umfasst weiterhin Streckmittel, Duftmittel, Geruchsinhibitoren, Sulfitfänger, Tenside jeglicher Art, Korrosionsinhibitoren und/oder Blaupunktsuppressoren.

Sofern ein Streckmittel eingesetzt wird, wird dieses vorzugsweise ausgewählt aus einer Gruppe umfassend Natriumsulfat, Ammoniumsulfat, Natriumchlorid, Ammoniumchlorid, Ammoniumacetat und/oder Diammoniumhydrogenphosphat. Das Streckmittel kann dabei in Konzentrationen bis zu 30 g/l in der wässrigen Mischung vorliegen. Es werden bevorzugt solche Streckmittel eingesetzt, welche Ammonium-Kationen aufweisen. Besonders bevorzugt ist als Streckmittel Natriumsulfat und/oder Ammoniumsulfat. Duftmittel und Geruchsinhibitoren können allein oder in Mischungen in Konzentrationen in einem Bereich von 0,001 g/l bis etwa 0,6 g/l in der erfindungsgemäßen Mischung enthalten sein. Als Duftmittel sind dabei bevorzugt ausgewählt die aus dem Stand der Technik bekannten Duftöle. Besonders bevorzugt kann Linalool (3,7 Dimethyl-1,6-octadien-3-ol) eingesetzt werden, weil dieses in der Lage ist, beim Entfärbevorgang auftretende unangenehme Gerüche auf Basis schwefelhaltiger Geruchskörper zu markieren und so die Wirkung der übrigen Duftstoffe zu steigern. Als Sulfitfänger können eingesetzt werden insbesondere Aceton, Formaldehyd, reduzierbare Zucker, wie Traubenzucker und Fruchtzucker, sowie nicht reduzierbare Zucker wie z. B. Rohrzucker. Dabei wurde festgestellt, dass insbesondere geeignet als Sulfitfänger Rohrzucker, Natriumascorbat und/oder Natriumthiosulfat sind, da diese die Entfärbungsleistung der erfindungsgemäßen Mischung am wenigsten beeinträchtigen.

Besonders bevorzugt umfasst die erfindungsgemäße Mischung mindestens einen Blaupunktsuppressor, ausgewählt aus einer Gruppe umfassend mindestens eine quartäre Ammoniumverbindung und/oder mindestens ein Polyvinylpyrrolidon. Unter Blaupunktsuppressoren im Sinne der vorliegenden Erfindung sind Substanzen oder Substanzmischungen zu verstehen, die das unerwünschte Auftreten von blauen Punkten oder Sprenkeln weiter verhindern oder unterdrücken helfen bzw. deren Anzahl in signifikanter Weise vermindern können. Dabei wurde überraschenderweise festgestellt, dass durch den Einsatz derartiger Blaupunktsuppressoren in der erfindungsgemäßen Mischung, welche grundsätzlich bereits die Bildung blauer Sprenkel im Entfärbungsvorgang vermeidet, ein synergetischer Effekt auftritt, so dass bei erfindungsgemäßen Mischungen, welche insbesondere Blaupunktsuppressoren in einer Menge in einem Bereich von 0,1 g/l bis 5 g/l aufweisen, auch gewebeunabhängig eine so gut wie vollständige Verhinderung der Bildung von blauen Sprenkeln festzustellen ist. Dabei tritt dieser Effekt weiter vorzugsweise dann auf, wenn die erfindungsgemäße Mischung in wässriger Lösung sich zumindest nach der Entfärbung im leicht sauren Bereich bewegt, also beispielsweise einen pH-Wert in einem Bereich von etwa 5 bis 7 aufweist.

Unter dem Begriff der Polyvinylpyrrolidone (PVP) im Sinne der vorliegenden Erfindung werden sowohl Copolymere als auch Block-Copolymere und Random-Block-Copolymere, aber auch Polyvinylpolypyrrolidone (PVPP; Kurzbezeichnung: Crospovidon) verstanden. Crospovidone sind unlösliche, vernetzte Polyvinylpyrrolidone, die sich beim Erhitzen von Vinylpyrrolidon mit Alkalien oder Divinylverbindungen als so genannte "Popcorn-Polymere" bilden. Der Einsatz derartiger Polyvinylpyrrolidon-Derivate ist im Sinne der vorliegenden Erfindung besonders bevorzugt. Weiter bevorzugt im Sinne der vorliegenden Erfindung ist der Einsatz einer Mischung von Blaupunktsuppressoren umfassend mindestens eine quartäre Ammoniumverbindung und mindestens ein Polyvinylpyrrolidon. Bevorzugte Blaupunktsuppressoren im Sinne der vorliegenden Erfindung sind aus der nachstehenden Tabelle 1 ersichtlich.

**Tabelle 1: Blaupunktsuppressoren**

| **Name** | **Hersteller** | **Synonym(e)/Altemative Bezeichnung** | **Chemische Formel** | **CAS-Nr.** |
|---|---|---|---|---|
| **Praepagen 4317** | **Clariant** | Di-oleicacidtriethanolamine esterquat | | |
| **Praepagen HY** | **Clariant** | Mischung aus N-Dodecyl-N,N,N-trimethylammonium-chlorid und N-Tetradecyl-N,N,N-trimethylammonium-chlorid | | |
| **Praepagen TQ** | **Clariant** | Triethanolamin esterquat | | |
| **Genamin DSAC** | **Clariant** | Dimethyldioctadecyl-ammoniumchlorid Dialkyldimethyl-ammoniumchlorid Distearyldimoniumchlorid | | 107-64-2 |
| **Genamin KDMP** | **Clariant** | Behentrimoniumchlorid Alkyltrimethylammonium-chlorid | | 17301-53-0 |
| **Carsoquat SDQ-85** | **I** L**onza** | Stearyl-dimethylbenzyl-Ammoniumchlorid Stearylkoniumchlorid (CTFA) | | 122-19-0 |
| **Benzyldimethyl (2-hydroxy-ethyl)-ammonium chlorid** | **Sigma Aldrich** | | | 7221-40-1 |
| **Tetrabutyl-ammonium-chlorid** | **Sigma Aldrich** | Tetrabutyl-ammoniumchlorid | | 1112-67-0 |
| **Hexadecyl-trimethyl-ammonium-chlorid** | **Sigma Aldrich** | N-Hexadecyl-N,N,N-trimethylammoniumchlorid Hexadecyltrimethyl- ammoniumchlorid Cetyltrimethyl-ammoniumchlorid Cetrimoniumchlorid | | 112-02-7 |
| **Barquat CB 50** | **Lonza** | N-Alkyl(C 12-18)-N, N-dimethyl-N-benzyl-Ammoniumchlorid bzw. Alkyldimethylbenzyl-Ammoniumchlorid | | 31789-71-7 |
| **Barquat MS 100** | **Lonza** | N-Alkyl(C 12-16)-N,N-dimethyl-N-benzyl-Ammoniumchlorid Alkyldimethylbenzyl-Ammoniumchlorid | | 38424-85-1 |
| **Sokalan HP 66 K** | **BASF** | 1-Vinyl-2-pyrrolidon, 1-Vinylimidazol-Copolymer | | 333724-47-3 |
| **Sokalan HP 56 Granulat** | **BASF** | 1-Vinyl-2-pyrrolidon, 1-Vinylimidazol-Copolymer | | 29297-55-0 |
| **Sokalan HP 70** | **BASF** | Polyamin | | |
| **Sokalan HP 56 flüssig** | **BASF** | 1-Vinyl-2-pyrrolidon, 1-Vinylimidazol-Copolymer | | 29297-55-0 |
| **Luvitec K 17 Pulver** | **BASF** | Polyvinylpyrrolidon | | 9003-39-8 |
| **Luvitec K30 Pulver** | **BASF** | Polyvinylpyrrolidon, 2-Pyrrolidione, 1-ethenyl-, homopolymer | | 9003-39-8 |
| **Luviskol K30 Pulver** | **BASF** | Polyvinylpyrrolidon, 2-Pyrrolidione, 1-ethenyl-, homopolymer | | 9003-39-8 |
| **Luviskol VA37E** | **BASF** | Vinylacetat, 1-Vinyl 2-pyrrolidon Copolymer, Ethanol | | |
| **Luviset Clear** | **BASF** | 1-Vinyl-2-pyrrolidon, Methacrylamid, 1-Vinylimidazol | | |
| **Luviquat Excellence** | **BASF** | 1 H-Imidyzolium, 1-ethenyl-3-methyl-, chloride, polymer mit 1-ethenyl-2-pyrrolidione, Polyquatemium-16 | | 95144-24-4 |
| **Luviquat FC 370** | **BASF** | 1 H-Imidyzolium, 1-ethenyl-3-methyl-, chloride, polymer mit 1-ethenyl-2-pyrrolidione, Polyquatemium-16 | | |
| **Luviquat Hold** | **BASF** | 1 H-Imidyzolium, 1-Ethenyl-3-methyl-, Methylsulfat, Polymer mit 1-Ethenylhexahydro-2H-azepin-2-on und 1-Ethenyl-2-Pyrrolidinon, Polypatemium-46 | | 174761-16-1 |
| **Luviquat Mono CP** | **BASF** | Cetyldimethyl-(2-hydroxyethyl)-ammoniumdihydrogenphosphat, Hydroxyethyl Cetyldimonium Phosphat | | |
| **Luviquat Mono LS** | **BASF** | Quarternäre Ammoniumverbindungen, Kokosalyltrimethyl-Methylsulfat, Cocotrionium Methosulfat | | |
| **Luviquat PQ 11 PN LS** | **BASF** | Poly(1-ethenylpyrrolidin -2-on/ethyl(2-methyl-2-(dimethylamino)prop-2-enoat))/diethylsulfat, Polyquaternium-11 | | 53633-54-8 |
| **Luviquat Supreme** | **BASF** | 1 H-Imidaolium- 1-ethenyl-3-methyl, methylsulfate, polymer mit 1-ethenyl-1 H-imidazol, 1-ethenyl-2-Pyrrolidinon und 2-methyl-2-propenamid-, Polyquaternium-68 | | 827346-45-2 |
| **Luviquat UltraCare** | **BASF** | 1 H-Imidazolium, 1-ethenyl-3-methyl, methyl sulfate, polymer mit 1-ethenyl-2-pyrrolidinon, Polyquaternium-44 | | |
| **Quartamin TH-V** | **Kao Chemical GmbH** Kupferstr. 1 46446 Emmerich | Alkytrimethylammoniumchlorid, Propan-2-ol | | 268-075-4, 200-661-7 |
| **Lupasol BO 150 Lupasol FC Lupasol FG Lupasol G 20 Lupasol G 35 Lupasol G 100 Lupasol G 500 Lupasol P Lupasol HF Lupasol PO 80 Lupasol PO 100 Lupasol PR 8515 Lupasol PS Lupasol SK 150 Lupasol WF** | **BASF** | Polyethylenimine | | CAS-Nr. nicht bekannt |
| **TexCare DFC 5 TexCare DFC 6 TexCare** DFC 9 **TexCare DFC 16** | **Clariant** | Polyamin-Derivate | | CAS-Nr. nicht bekannt |
| **Chromabond S 403** | **ISP GLOBAL TECHNOLOGIES (DEUTSCH LAND) GMBH** Emil-Hoffmann-Str. 1 a 50996 Köln | Polyvinylpyridin-N-Oxid | | 58984-27-3 |
| **Chromabond S 400** | ISP | Polyvinylpyridin-N-Oxid | | 58984-27-3 |
| **Sandopur DK fl Genamin CTAC** | **Clariant** | Fettalkoholpolyglykolether, Polyamin-Derivat Cetyltrimethylammonium-chlorid | | - 112-02-7 |
| **Duralkan RN** | Thor GmbH Landwehr-str. 1 67346 Speyer | Alkalipophyphosphat | | - |
| **Duralkan CTI** | **Thor** | Organisches Polymer | | - |
| **Duralkan TL 844** | **Thor** | Polyvinylpyrrolidon | | - |
| **Bethamin GFL** | **Dr. Th. Böhme KG Chem. Fabrik GmbH & CO** | Quartäre Fettacyl-ammonium Verbindung | | -- |
| | 82538 Geretsried | | | |
| **Tebestat 1152** | **Böhme** | Quartäre Alkylammonium-verbindung | | - |
| **Colorfix NCC** | **Böhme** | Quartäre Alkylammonium-verbindung | | - |
| **Marloquest HSCB** | **SASOL** | Polyether/Polyester Copolymer | | |
| **Marloquest L235 M** | **SASOL** | Polyether/Polyester Copolymer | | |
| **Marloquest SL** | **SASOL** | Polyether/Polyester Copolymer | | |
| **Marloquest U** | **SASOL** | Polyether/Polyester Copolymer | | |
| **Carsoquat CT 425** | **LONZA** | Cetyl Trimethyl Ammonium Chlorid | | 112-02-7 |
| **Arquad 2HT-75** | **ALDRICH** | Di-Talgfettalkohol dimethyl-ammoniumchloride | | 61789-80-8 |
| **abifor 501 v1** | **Billeter AG** Industriegebiet Degernau 79793 Wutöschingen | aliphatisches hochmolekulares Copolyamid | | -- |

Besonders bevorzugt ist der Blaupunktsuppressor bei Auswahl einer quartären Ammoniumverbindung ausgewählt aus einer Gruppe umfassend Dimethyl-substituierte quartäre Ammoniumverbindungen, wobei weiter bevorzugt Dialkyl-Dimethyl- und/oder Monoalkyl-Monobenzyl-Dimethyl-substituierte quartäre Ammoniumverbindungen sind. Bevorzugt besteht der Alkylrest der quartären Ammoniumverbindung aus linearen und/oder verzweigten Kohlenstoffketten mit 4 bis 20 Kohlenstoffatomen. Der Blaupunktsuppressor liegt dabei bevorzugt als Chloridsalz vor. Im Sinne der vorliegenden Erfindung können dabei auch Mischungen unterschiedlicher Blaupunktsuppressoren auf Basis von quartären Ammoniumverbindungen, auch in Kombination mit Polyvinylpyrrolidonen als Blaupunktsuppressoren, auch Mischungen derselben, in der Entfärbermischung vorliegen.

Weiterhin kann die erfindungsgemäße Mischung sonstige übliche, auch Waschmitteln zugesetzte Substanzen aufweisen. So kann die Entfärbermischung z. B. optische Aufheller aufweisen, da diese nicht nachteilig zu der Bildung von blauen Sprenkeln aufgrund des Vorsehens eines Blaupunktsuppressors in der erfindungsgemäßen Entfärbermischung führen. Des Weiteren können der Entfärbermischung Enzyme, Schauminhibitoren, Weichmacher und sonstige Hilfsmittel zugesetzt sein.

Überraschenderweise hat sich gezeigt, dass auch das Vorliegen nur geringer Mengen an Blaupunktsuppressoren, insbesondere von Mengen in einem Bereich von 0,1 g/l bis 1g/l in der erfindungsgemäßen Mischung zu hervorragenden Entfärbungsergebnissen führen, was mit der deutlich verringerten Alkalität der erfindungsgemäßen Mischung im Vergleich zu den aus dem Stand der Technik bekannten Mischungen begründet sein dürfte.

Besonders bevorzugt ist eine Mischung umfassend 10 g/l bis 20 g/l Natriumdithionit als Bleichmittel, 2 g/l bis 10 g/l Natriumdisulfit als disulfithaltiges Mittel sowie 2 g/l bis 10 g/l Natriumcarbonat und/oder Natriumhydrogencarbonat als Alkalimittel. Weiter bevorzugt kann eine solche Mischung ein Blaupunktsuppressor ausgewählt aus der Gruppe der Polyvinylpyrrolidone und/oder quartären Ammoniumverbindungen in einer Menge von 0,1 g/l bis etwa 0,3 g/l umfassen.

Schließlich betrifft die vorliegende Erfindung ein Verfahren zum Entfärben und/oder Entgrauen von Wäschestücken, insbesondere zu Haushaltszwecken, wobei eine erfindungsgemäße Mischung in eine Waschmaschine gegeben und anschließend insbesondere bei einer Temperatur von mindestens 30 °C die Entfärbung über einen Zeitraum von wenigstens 10 Sekunden durchgeführt wird. Grundsätzlich ist festzustellen, dass bei einer höheren Temperatur die Entfärbung schneller verläuft. So wird bei einer Temperatur von etwa 90°C der Entfärbungsvorgang nach etwa 10 bis 20 Sekunden abgeschlossen sein, wohingegen bei einer Temperatur in einem Bereich von etwa 40 °C bis etwa 50 °C der Entfärbungsvorgang nach etwa 2 bis 3 Minuten praktisch abgeschlossen ist. Selbstverständlich kann die erfindungsgemäße Mischung auch derart eingesetzt werden, dass die Entfärbung nicht in einer Waschmaschine, sondern beispielsweise in einem Eimer vorgenommen wird, wobei dann zunächst die erfindungsgemäße Mischung in Wasser mit einer bestimmten Temperatur gelöst und anschließend die zu entfärbenden Wäschestücke in das Behältnis gegeben werden.

Besonders vorteilhaft an der erfindungsgemäßen Mischung ist, dass diese unmittelbar direkt in die Trommel zu Beginn des Waschvorganges in eine Waschmaschine eingegeben werden kann oder aber in das übliche Einfüllfach. Zur Erzielung optimaler Entfärbungsleistungen ist es daher nicht notwendig, wie aus dem Stand der Technik bekannt, erst nach Aufheizung des Wassers etwa 10 bis 15 Minuten nach Start des Waschprogrammes der Waschmaschine nachfolgend eine Entfärbermischung zuzugeben. Die erfindungsgemäße Mischung zeichnet sich daher durch eine äußerst einfache, üblichen Waschmitteln angeglichene Handhabung aus.

Selbstverständlich kann mit der erfindungsgemäßen Mischung auch eine Kaltentfärbung beim Raumtemperatur, das heißt Temperaturen in einem Bereich von etwa 15 °C bis etwa 25 °C, gegebenenfalls unter Luftabschluss, wie in der DE 195 03 480 A1 beschrieben, vorgenommen werden. Allerdings sind mit der erfindungsgemäßen Mischung bei einer derartigen Entfärbung die Entfärbungsdauern erheblich geringer, so dass schon in aller Regel nach weniger als einer Stunde gute Entfärbungsergebnisse erzielt werden. Diese und weitere Vorteile der vorliegenden Erfindung werden anhand der nachfolgenden Beispiele näher erläutert.

### Gewebeproben

Die Entfärbungs- und Entgrauungsleistungen verschiedener erfindungsgemäßer Mischungen wurden für Baumwollgewebe getestet. Das übliche Baumwollgewebe mit einer Größe von 1,5 x 2,2 m wurde dabei bezogen von der Firma Setex-Textil-GmbH, Frankenstraße 15, 46499 Hamminkeln, Deutschland, wobei das Baumwollgewebe mit einem optischen Aufheller gebleicht war. Dieses entspricht etwa einem Gewebe, wie es für Bettlaken üblicherweise verwendet wird. Das Baumwollgewebe wurde mit den folgenden Echtfarben auf Basis von Reaktivfarbstoffen (A - F) bzw. Direktfarben (G - I) (als Volltonfärbung bzw. 1/100 Tongefärbung) gefärbt (die folgenden Angaben beziehen sich auf ein Laken von 1,5 x 2,2 m in Volltonfärbung, für eine 1/100 Tonfärbung müssen die Mengen entsprechen verringert werden):

| | | | |
|---|---|---|---|
| A. | Schwarz | Remazol Tiefschwarz N gran. 150% | 4,50 g |
| | | Remazol Gelb RR gran. | 1,00 g |
| | | Remazol Orange BN | 7,50 g |
| | | Levafix Marine CA gran | 12,50 g |
| | | Remazol Rot GWF gran | 0,50 g |
| | | Levafix marineblau E-BNA gran. | 0,35 g |
| | | Remazol Ultrarot RGB | 0,50 g |
| | | | |
| B. | Dunkelblau | Orange BN | 3,35 g |
| | | Levafix Marine blau E-BNA | 7,20 g |
| | | Remazol Rot RB gran. 133% | 2,50 g |
| | | Remazol Schwarz gran. 133 % | 2,92 g |
| | | | |
| C. | Dunkelgrün | Levafix Marine CA gran. | 7,50 g |
| | | Remazol Br. Gelb RGB gran. | 4,50 g |
| | | | |
| D. | Türkis | Remazol Türkisblau G 133 % - Z | 18,00 g |
| | | Remazol Marineblau GG gran. 133% | 0,59 g |
| | | Remazol BR Gelb RGB gran | 0,32 g |
| | | | |
| E. | Rot | Remazol Br. Gelb RGB gran | 4,50 g |
| | | Remazol Orange RR gran. | 1,40 g |
| | | Remazol Rot GWF gran. | 6,00 g |
| | | | |
| F. | Gelb | Remazol Gelb RR gran. | 7,00 g |
| | | | |
| G. | Schwarz | Sirius Blau S-BRR | 1,32 g |
| | | Telon Marine AMF0,05 g | 1,02 g |
| | | Sirius Schwarz OB-V | 6,00 g |
| | | Telon Schwarz AMF 01 | 2,70 g |
| | | Sirius Orange K-CF | 0,67 g |
| | | telon Gelb A3R 010,04 g | 0,72 g |
| | | | |
| H. | Rot | Supranol Orange GSN | 2,76 g |
| | | Sirius Rot F3B | 1,26 g |
| | | Sirius Scharlach K-CF | 4,26 g |
| | | Telon Rot M 3B0,06 g | 1,20 g |
| | | | |
| I. | Dunkelblau | Sirius Blau S-BRR | 2,34 g |
| | | Telon Rubin A5B 01 | 0,18 g |
| | | Sirius Rubin K-2BL | 0,60 g |
| | | Telon Blau AFN | 1,20 g |
| | | Telon Gelb A3R 01 | 0,18 g |
| | | Telon Marine AMF | 1,20 g |
| | | Sirius Schwarz OB-V | 2,34 g |
| | | Isolan Schwarz 2S-LDN | 0,60 g |

Die vorgenannten Farbstoffe wurden von der Firma Dystar Textilfarben Gmbh & Co. KG, Köln, bezogen. Die Mischungen B, F und I werden in einer Waschmaschine AEG Öko-Lavamat 85739, die Mischungen A, D, G in einer Waschmaschin Miele Novotronic W 531, die Mischungen C, E und H in einer Waschmaschine AEG Öko-Lavamat 70529 bei einer Flottenmenge vom 12,5 Litern und einer Temperatur von 30°C unter Einsatz der vorgenannten Farbmischungen A - jeweils Baumwollgewebestücke gefärbt, wobei die eingesetzte Stoffmenge etwa 600 g betrug. Als Fixierer für die Mischungen A bis F wurde für jede der durchgeführten Färbungen 50 g Natriummetasilikat und 950 g Natriumchlorid eingesetzt.

Die solchermaßen gefärbten Baumwollgewebe in Form etwa A4-großer Teilstücke wurden nachfolgend mit unterschiedlichen erfindungsgemäßen Mischungen entfärbt. Dazu wurden die erfindungsgemäßen, in einen Beutel abgepackten Mischungen direkt vor Beginn des Waschganges in eine Waschmaschine AEG Öko Lavamat Euroline in die Trommel in einer Menge von 250 g insgesamt zugegeben, mit Ausnahme der Mischung 5, welche in einem etwa 200 g schweren Beutel zugegeben wurde. Zusätzlich wurden noch als Ballaststoff weiße Baumwollbettlaken in einer Menge von etwa 1800 g zugegen. Die DIN A4-großen Teststücke wurden in einer Menge von etwa 200 g zugegeben, entsprechend etwa 18 Stück. Die Ballaststoffe wurden lediglich zugegeben, um realistisch Beladungsverhältnisse und damit praxisnahe Versuchsbedingungen zu erhalten.

### Erfindungsgemäße Mischungen

Die eingesetzten erfindungsgemäßen Mischungen sind in Ihrer Zusammensetzung der nachfolgenden Tabelle 2 zu entnehmen.

**Tabelle 2: Mischungen 1 - 7**

| | **1** | **2** | **3** | **4** | **5** | **6** | **7** |
|---|---|---|---|---|---|---|---|
| Natriumdithionit [g/l] | 10 | 10 | 10 | 10 | 10 | 10 | 10 |
| Natriumdisulfit [g/l] | 10 | 10 | 5 | 5 | 2,5 | 10 | 5 |
| PVP [g/l] | - | 0,1 | 0,1 | 0,1 | 0,2 | 0,1 | 0,1 |
| Na₂CO₃ [g/l] | - | - | 5 | 5 | 2,5 | - | - |
| Parfümöl [g/l] | 0,08 | 0,08 | 0,08 | 0,08 | 0,065 | 0.08 | 0,08 |
| Linalool [g/l] | 0,008 | 0,008 | 0,008 | 0,008 | 0,008 | 0.008 | 0,008 |
| Tensid (Isotridecanol, ethoxiliert (>5-20 EO (Ethylenoxideinheiten)) [g/l] | - | - | - | 0,2 | - | - | - |
| Natriumhydrogencarbonat [g/l] | - | - | - | - | - | 10 | 5 |

Das Tensid hat die CAS-Nr.: 69011-36-5 und wurde bezogen von Sasol, Paul-Baumann-Str. 1, 45764 Marl.

Bei einer Entfärbung bei einer Temperatur von 60°C mit einem üblichen Koch-/Buntwäscheprogramm über ca. 120 Minuten wurden dabei mit sämtlichen Mischungen 1 bis 7 gute bis sehr gute Entfärberleistungen festgestellt, wobei besonders gute Entfärbeleistungen mit den Mischungen 3, 5 und 7 erhalten worden sind.

Sämtliche Mischungen 1 bis 7 zeichnen sich durch eine besonders gute Entfärbeleistung bei der "Sofortzugabe" direkt zu Beginn des Entfärbevorgangs in der Waschmaschine aus. Ferner zeichnen sie sich dadurch aus, dass die Bildung blauer Sprenkel vermieden wird, bei den Mischungen 3, 5 und 7 sogar so gut wie vollständig. Der pH-Wert sämtlicher Mischungen 1 bis 7 nach Entfärbung lag in einem Bereich zwischen 5 und 6, wohingegen der pH-Wert zu Beginn der Flotte des Entfärbevorgangs etwa 7,5 - 8 betrug, mit Ausnahme der Mischungen 1 und 2, bei welchen der pH-Wert zu Beginn des Entfärbevorgangs in der Flotte etwa 6 - 6,5 betrug. Durch die leicht saure Flotte nach Entfärbung kann dabei sowohl die Entfärbeleitung, als auch der synergetische Effekt bei Zusatz von Blaupunktsuppressoren überraschenderweise weiter gesteigert werden.

## Patentansprüche

1. Mischung zum Entfärben und/oder Entgrauen von Wäschestücken, **dadurch gekennzeichnet, dass** diese 5 g/l bis 30 g/l mindestens eines dithionithaltigen Bleichmittels und 1 g/l bis 25 g/l mindestens eines disulfithaltigen Mittels umfasst.

2. Mischung gemäß Anspruch 1, **dadurch gekennzeichnet, dass** diese 10 g/l bis 20 g/l des Bleichmittels umfasst.

3. Mischung gemäß einem der vorhergehenden Ansprüche, **dadurch gekennzeichnet, dass** das Bleichmittel Natriumdithionit ist.

4. Mischung gemäß einem der vorhergehenden Ansprüche, **dadurch gekennzeichnet, dass** diese 2 g/l bis 10 g/l des disulfithaltigen Mittels aufweist.

5. Mischung gemäß einem der vorhergehenden Ansprüche, **dadurch gekennzeichnet, dass** das disulfithaltigen Mittel ausgewählt ist aus einer Gruppe umfassend Natriumdisulfit, Ammoniumdisulfit und/oder Kaliumdisulfit.

6. Mischung gemäß einem der vorhergehenden Ansprüche, **dadurch gekennzeichnet, dass** diese weiterhin mindestens ein Alkalimittel umfasst.

7. Mischung gemäß Anspruch 6, **dadurch gekennzeichnet, dass** das Alkalimittel ausgewählt ist aus einer Gruppe umfassend Natriumcarbonat, Natriumhydrogencarbonat, Ammoniumcarbonat, Ammoniumhydrogencarbonat, Kaliumcarbonat, Kaliumhydrogencarbonat, Trinatriumphosphat, Natriumhydroxid und/oder Natriumsesquicarbonat.

8. Mischung gemäß einem der vorhergehenden Ansprüche, **dadurch gekennzeichnet, dass** diese weiterhin umfasst Streckmittel, Duftmittel, Geruchsinhibitoren, Sulfitfänger, Tenside, Korrosionsinhibitoren und/oder Blaupunktsuppressoren.

9. Mischung gemäß Anspruch 8, **dadurch gekennzeichnet, dass** das Streckmittel ausgewählt ist aus einer Gruppe umfassend Natriumsulfat, Ammoniumsulfat, Natriumchlorid, Ammoniumchlorid, Ammoniumacetat und/oder Diammoniumhydrogenphosphat.

10. Mischung gemäß einem der Ansprüche 8 oder 9, **dadurch gekennzeichnet, dass** der Blaupunktsuppressor ausgewählt ist aus einer Gruppe umfassend mindestens eine quartäre Ammoniumverbindung und/oder mindestens ein Polyvinylpyrrolidon.

11. Mischung gemäß einem der Ansprüche 7 bis 9, **dadurch gekennzeichnet, dass** diese 0,1 g/l bis 5 g/l mindestens eines Blaupunktsuppressors aufweist.

12. Mischung gemäß einem der vorhergehenden Ansprüche, **dadurch gekennzeichnet, dass** diese als Bleichmittel 10 g/l bis 20 g/l Natriumdithionit, als disulfithaltiges Mittel 2 g/l bis 10 g/l Natriumdisulfit sowie als Alkalimittel 2 g/l bis 10 g/l Natriumcarbonat und/oder Natriumhydrogencarbonat umfasst.

13. Mischung gemäß einem der vorhergehenden Ansprüche, **dadurch gekennzeichnet, dass** die Konzentration an Alkalimittel etwa gleich groß ist wie die Konzentration des disulfithaltigen Mittels.

14. Mischung gemäß einem der vorhergehenden Ansprüche, **dadurch gekennzeichnet, dass** diese in wässriger Lösung einen pH-Wert in einem Bereich von 5 bis 9, bevorzugt 6,5 bis 8,5, aufweist.

15. Mischung gemäß einem der vorhergehenden Ansprüche, **dadurch gekennzeichnet, dass** diese nach Entfärbung in wässriger Lösung einen pH-Wert von größer als 4,5, bevorzugt einen pH-Wert in einem Bereich von 5 bis 6, aufweist.

16. Verfahren zum Entfärben und/oder Entgrauen von Wäschestücken, **dadurch gekennzeichnet, dass** eine Mischung gemäß einem der Ansprüche 1 bis 15 in eine Waschmaschine gegeben und anschließend bei einer Temperatur von mindestens 30 °C die Entfärbung über einen Zeitraum von wenigstens 10 Sekunden durchgeführt wird.

## Claims

1. Composition for decolourising and/or bleaching laundry, **characterized in that** it comprises 5 g/l to 30 g/l of at least one dithionite comprising bleaching agent and 1 g/l to 25 g/l of at least one disulfite comprising agent.

2. Composition in accordance with claim 1, **characterised in that** said composition comprises 10 g/l to 20 g/l of said bleaching agent.

3. Composition in accordance with anyone of the preceding claims, **characterised in that** the bleaching agent is natrium dithionite.

4. Composition in accordance with anyone of the preceding claims, **characterised in that** said composition has 2 g/l to 10 g/l of said disulfite comprising agent.

5. Composition in accordance with anyone of the preceding claims, **characterised in that** said disulfite comprising agent is selected from a group comprising natrium disulfite, ammonium disulfite and/or potassium disulfite.

6. Composition in accordance with anyone of the preceding claims, **characterised in that** said composition further comprises at least one alkali agent.

7. Composition in accordance with claim 6, **characterised in that** said alkali agent is selected from a group comprising natrium carbonate, natrium hydrogencarbonate, ammonium carbonate, ammonium hydrogencarbonate, potassium carbonate, potassium hydrogencarbonate, trinatrium phosphate, natrium hydroxide and/or natrium sesquicarbonate.

8. Composition in accordance with anyone of the preceding claims, **characterised in that** said composition further comprises extender agents, odorous agents, olfaction inhibitors, sulfite catching agents, tensides, corrosion inhibitors and/or blue point suppressors.

9. Composition in accordance with claim 8, **characterised in that** said extender agent is selected from a group comprising natrium sulphate, ammonium sulphate, natrium cloride, ammonium acetate and/or diammonium hydrogenphosphate.

10. Composition in accordance with claims 8 or 9, **characterised in that** said blue point suppressor is selected from a group comprising at least one quarterly ammonium compound and/or at least one polyvinylpyrrolidone.

11. Composition in accordance with anyone of claims 7 to 9, **characterised in that** said composition has 0.1 g/l to 5 g/I of at least one blue point suppressor.

12. Composition in accordance with anyone of the preceding claims, **characterised in that** said composition comprises as bleaching agent 10 g/l to 20 g/I natrium dithionite, as disulfite comprising agent 2 g/l to 10 g/l natrium disulfite as well as akali agent 2 g/l to 10 g/l natrium carbonate and/or natrium hydrogencarbonate.

13. Composition in accordance with anyone of the preceding claims, **characterised in that** the concentration of said alkali agent is essentially equal to the concentration of said disulfite comprising agent.

14. Composition in accordance with anyone of the preceding claims, **characterised in that** in aqueous solution said composition has a pH-value in a region of 5 to 9, preferably 6,5 to 8,5.

15. Composition in accordance with anyone of the precedings claims, **characterised in that** composition after decolouration in aqueous solution has a pH-value of greater than 4,5, preferably a pH-value in a region of 5 to 6.

16. Method for decolourising and/or bleaching laundry, **characterised in that** a composition in accordance with anyone of claims 1 to 15 is fed to a washing machine, and, afterwards, the decolourising is realised at a temperature of at least 30 °C for a time period of at least 10 seconds.

## Revendications

1. Mélange destiné à la décoloration et/ou à l'éclaircissement de pièces de linge, **caractérisé en ce qu'**il comprend 5 g/l à 30 g/l d'au moins un agent de blanchiment contenant un dithionite, et 1 g/l à 25 g/l d'au moins un agent contenant un disulfite.

2. Mélange selon la revendication 1, **caractérisé en ce qu'**il comprend 10 g/l à 20 g/l de l'agent de blanchiment.

3. Mélange selon l'une des revendications précédentes, **caractérisé en ce que** l'agent de blanchiment est le dithionite de sodium.

4. Mélange selon l'une des revendications précédentes, **caractérisé en ce qu'**il comprend 2 g/l à 10 g/l de l'agent contenant un disulfite.

5. Mélange selon l'une des revendications précédentes, **caractérisé en ce que** l'agent contenant un disulfite est choisi dans le groupe comprenant le disulfite de sodium, le disulfite d'ammonium et/ou le disulfite de potassium.

6. Mélange selon l'une des revendications précédentes, **caractérisé en ce qu'**il comprend en outre au moins un agent alcalin.

7. Mélange selon la revendication 6, **caractérisé en ce que** l'agent alcalin est choisi dans un groupe comprenant le carbonate de sodium, l'hydrogénocarbonate de sodium, le carbonate d'ammonium, l'hydrogénocarbonate d'ammonium, le carbonate de potassium, l'hydrogénocarbonate de potassium, le phosphate trisodique, l'hydroxyde de sodium et/ou le sesquicarbonate de sodium.

8. Mélange selon l'une des revendications précédentes, **caractérisé en ce qu'**il comprend en outre des diluants, des parfums, des inhibiteurs de goût, des fixateurs de sulfites, des tensioactifs, des inhibiteurs de corrosion et/ou des suppresseurs de points bleus.

9. Mélange selon la revendication 8, **caractérisé en ce que** le diluant est choisi dans un groupe comprenant le sulfate de sodium, le sulfate d'ammonium, le chlorure de sodium, le chlorure d'ammonium, l'acétate d'ammonium et/ou l'hydrogénophosphate diammonique.

10. Mélange selon l'une des revendications 8 ou 9, **caractérisé en ce que** le suppresseur de points bleus est choisi dans un groupe comprenant au moins un composé de l'ammonium quaternaire et/ou au moins une polyvinylpyrrolidone.

11. Mélange selon l'une des revendications 7 à 9, **caractérisé en ce qu'**il comprend 0,1 g/l à 5 g/l d'au moins un suppresseur de points bleus.

12. Mélange selon l'une des revendications précédentes, **caractérisé en ce qu'**il comprend en tant qu'agent de blanchiment 10 g/l à 20 g/l de dithionite de sodium, en tant qu'agent contenant un disulfite 2 g/l à 10 g/l de disulfite de sodium, et en tant qu'agent alcalin 2 g/l à 10 g/l de carbonate de sodium et/ou d'hydrogénocarbonate de sodium.

13. Mélange selon l'une des revendications précédentes, **caractérisé en ce que** la concentration de l'agent alcalin est approximativement égale à la concentration de l'agent contenant un disulfite.

14. Mélange selon l'une des revendications précédentes, **caractérisé en ce qu'**il présente en solution aqueuse un pH compris dans la plage de 5 à 9, de préférence de 6,5 à 8,5.

15. Mélange selon l'une des revendications précédentes, **caractérisé en ce qu'**il présente en solution aqueuse, après décoloration, un pH supérieur à 4,5, de préférence un pH compris dans la plage de 5 à 6.

16. Procédé pour la décoloration et/ou l'éclaircissement de pièces de linge, **caractérisé en ce qu'**on introduit un mélange selon l'une des revendications 1 à 15 dans une machine à laver, puis, à une température d'au moins 30°C, on procède à la décoloration sur un laps de temps d'au moins 10 secondes.
